# EUROPÄISCHE PATENTSCHRIFT

(11) **EP 1 704 271 B1**
(45) Veröffentlichungstag und Bekanntmachung des Hinweises auf die Patenterteilung: **16.07.2008**
(21) Anmeldenummer: 04802004.4
(22) Anmeldetag: 15.12.2004
(51) Int. Cl.: D01F 2/00, D01F 2/02

(54) **VERWENDUNG EINER CELLULOSISCHEN FASER DER GATTUNG LYOCELL**
USE OF LYOCELL-TYPE CELLULOSE FIBRE
UTILISATION DE FIBRE CELLULOSIQUE DE TYPE LYOCELL

(30) Priorität: 13.01.2004 AT 1604 U
(43) Veröffentlichungstag der Anmeldung: 27.09.2006
(73) Patentinhaber: LENZING AKTIENGESELLSCHAFT, 4860 Lenzing (AT)
(72) Erfinder: MÄNNER, Johann, A-4852 Weyregg (AT); FIRGO, Heinrich, A-4840 Vöcklabruck (AT); SCHREMPF, Christoph, A-4701 Bad Schallerbach (AT); EICHINGER, Dieter, A-8280 Fürstenfeld (AT); DÜRNBERGER, Franz, A-4861 Schörfling (AT)
(74) Vertreter: Nemec, Harald
(86) Internationale Anmeldenummer: PCT/AT2004/000441
(87) Internationale Veröffentlichungsnummer: WO 2005/068693

(56) Entgegenhaltungen:
- EP-A- 0 494 851
- US-A- 5 543 101
- US-A- 5 863 478

## Beschreibung

Die vorliegende Erfindung betrifft die Verwendung einer cellulosischen Faser der Gattung Lyocell.

Fasern der Gattung Lyocell werden durch ein Lösungsmittelspinnverfahren hergestellt, bei welchem die Cellulose direkt ohne Ausbildung eines Derivates in einem organischen Lösungsmittel gelöst und die Lösung versponnen wird. Solche Fasern haben auch den Namen "lösungsmittelgesponnene" Fasern. "Lyocell" ist der von der BISFA (The International Bureau for the Standardization of man made fibers) vergebene Gattungsnamen für Cellulosefasern, welche dadurch hergestellt werden, daß Cellulose ohne Ausbildung eines Derivates in einem organischen Lösungsmittel aufgelöst wird und aus dieser Lösung Fasern mittels eines Trocken-Naß-Spinnverfahrens oder eines Melt-Blown-Verfahrens extrudiert werden. Unter einem organischen Lösungsmittel wird dabei ein Gemisch aus einer organischen Chemikalie und Wasser verstanden. Als organisches Lösungsmittel wird heute in kommerziellem Maßstab N-Methyl-Morpholin-N-Oxid eingesetzt.

Die Lösung der Cellulose wird in diesem Verfahren üblicherweise mittels eines Formwerkzeuges extrudiert und dabei ausgeformt. Die ausgeformte Lösung gelangt über einen Luftspalt in ein Fällbad, wo durch Ausfällen der Lösung der Formkörper erhalten wird. Der Formkörper wird gewaschen und ggf. nach weiteren Behandlungsschritten getrocknet. Ein Verfahren zur Herstellung von Lyocellfasern ist z.B. in der US-A 4,246,221 beschrieben. Lyocellfasern zeichnen sich durch eine hohe Festigkeit, einen hohen Naßmodul und durch eine hohe Schlingenfestigkeit aus.

In einer Publikation "Lyocell - eine vielseitige cellulosische Faser" in Lenzinger Berichte 75/96 wird ohne nähere Angaben erwähnt, daß Teppiche und Teppichrücken eine Anwendungsmöglichkeit von Lyocellfasern darstellen.

In einem Vortrag von W. Feilmair et al. "Funktionalität von Lenzing Lyocell® in Heimtextilien" beim 5. Internationalen Symposium "Alternative Cellulose - Herstellen, Verfahren, Eigenschaften" in Rudolstadt 2002 wird eine Faser der Gattung Lyocell mit einem Titer von 6,7 dtex und einer Schnittlänge von 60 mm beschrieben.

Die EP 0 494 851 beschreibt ein Verfahren zur Herstellung von Lyocellfasern, bei welchem der Verzug (Das Verhältnis von Fadenabzugsgeschwindigkeit dividiert durch Düsenlochaustrittsgeschwindigkeit) höchstens 1 bzw. insbesondere kleiner als 1 ist.

Herkömmliche Fasern der Gattung Lyocell weisen ein Verhältnis V der Festigkeit der Faser in konditioniertem Zustand FFk zur Faserdehnung in konditioniertem Zustand Fdk (gemessen und berechnet nach den unten näher beschriebenen Methoden) von deutlich über 2,2 auf.

Überraschenderweise wurde nunmehr gefunden, daß es möglich ist, eine Lyocell-Faser zur Verfügung zu stellen, deren Verhältnis V der Festigkeit der Faser in konditioniertem Zustand FFk zur Faserdehnung in konditioniertem Zustand Fdk unterhalb von 2,2 liegt.

Dementsprechend betrifft die vorliegende Erfindung die Verwendung einer Faser der Gattung Lyocell in Teppichen, textilen Bodenbelägen, Wandbelägen und/oder Dekormaterialien, wobei das Verhältnis V der Festigkeit der Faser in konditioniertem Zustand FFk zur Faserdehnung in konditioniertem Zustand Fdk 2,2 oder weniger beträgt und wobei die Faser einen Titer von 6 dtex bis 25 dtex aufweist.

Bevorzugt beträgt das Verhältnis V 2,0 oder weniger, besonders bevorzugt 1,8 oder weniger. Weiters bevorzugt soll das Verhältnis V nicht weniger als 1 betragen.

Es hat sich überraschenderweise gezeigt, daß ein ausgeglichenes Verhältnis zwischen FFk und Fdk insbesondere bei der Herstellung von Lyocell-Fasern mit einem höheren Titer erreichbar ist.

Dem Fachmann ist bekannt, daß der Titer der Faser insbesondere von der Abzugsgeschwindigkeit bzw. vom Verhältnis der Abzugsgeschwindigkeit zur Geschwindigkeit, mit welcher die Spinnlösung aus der Spinndüse austritt, abhängt.

Es wurde nun gefunden, daß bei der Herstellung von Fasern mit einem höheren Titer ein Abnehmen des Verhältnisses von FFk und FdK mit steigendem Titer beobachtet wird. Dieser Effekt wird insbesondere ab einem Titer von 6 dtex deutlich. Besonders niedrige Verhältnisse V lassen sich bei der Herstellung von Fasern mit einem Titer von 7 dtex oder mehr, insbesondere 12 dtex oder mehr und bevorzugt 15 dtex oder mehr erzielen.

Die erfindungsgemäß verwendete Faser liegt bevorzugt in Form einer Stapelfaser vor.

Erfindungsgemäß verwendete Fasern werden bevorzugt mit einem Verfahren hergestellt, bei welchem der Verzug einen Wert von größer als 1 annimmt.

Es wurde gefunden, daß sich die erfindungsgemäß verwendete Faser, insbesondere bei einem höheren Titer von 12 dtex, 15 dtex oder mehr hervorragend zur Anwendung in Teppichen, textilen Bodenbelägen, Wandbelägen und/oder Dekormaterialien eignet.

Die heute am Markt befindlichen Teppiche werden zum Großteil aus den Synthesefasern Polyamid und Polypropylen, und aus Wolle hergestellt. Es werden auch Mischungen aus Wolle mit Polyamid und Polypropylen verwendet. Fasern wie Polyacrylnitril, Polyester und Baumwolle spielen eine untergeordnete Rolle.

Bis in die Mitte der 60er-Jahre wurden neben Baumwolle auch Viskosefasern mit einem höheren Titer (z.B. 17 dtex) für Teppiche verwendet. Durch die Entwicklung der Synthesefasern und deren Vorteile hinsichtlich mechanischer Belastbarkeit wurde die Viskosefaser aus diesem Bereich aber zur Gänze verdrängt.

An Teppiche werden unterschiedliche Anforderungen gestellt. Im Vergleich zu glatten Böden werden Teppiche wegen des höheren Wohnkomforts verwendet. Für Bereiche mit geringerer Beanspruchung werden meistens Velour-Teppiche nach dem Tufting-Verfahren verwendet. Für Bereiche mit höherer mechanischer Beanspruchung werden Schlingen- oder Filzteppiche verwendet.

Nachteil der Synthesefasern und von Wolle ist deren elektrostatische Aufladung. Bei normierten Begehtests werden Spannungen von 7-9 kV gemessen. Erst durch entsprechende Maßnahmen, wie z.B. eine Ausrüstung der Fasern mit Antistatika oder das Einbinden von leitfähigen Fasern in die Teppichkonstruktion kann eine antistatische Wirkung erreicht werden und die Spannung beim Begehtest unter 3 kV reduziert werden. Bei Wolle tritt als weiteres Problem der Befall durch Motten auf, der das Behandeln der Teppiche mit toxischen Insektiziden notwendig macht. Polypropylen hat als Material für Teppiche wiederum den Nachteil, daß die Faser nicht anfärbbar und bedruckbar ist, und dadurch nur eine beschränkte Farbpalette durch Spinnfärbung erreichbar ist.

Überraschenderweise hat sich herausgestellt, daß sich aus Lyocellfasern mit einem höheren Titer von z.B. 15 dtex vor allem in Kombination mit Synthesefasern Tuftingteppiche mit hervorragenden mechanischen Eigenschaften herstellen lassen. Teppiche aus Lyocellfasern weisen gegenüber Teppichen aus Synthetikfasern und/oder Wolle ein von Natur aus antistatisches Verhalten auf. Die Spannung bei den erwähnten normierten Begehtests liegt im Bereich von weniger als 1 kV.

Im Vergleich zu Wolle werden Lyocellfasern nicht von Motten befallen und müssen daher nicht zusätzlich ausgerüstet werden. Lyocellfasern lassen sich mit den an sich für Cellulosefasern bekannten Techniken färben und ermöglichen daher vielfältige Farbvariationen.

Eine weitere vorteilhafte Eigenschaft von Lyocelfasern mit einem höheren Titer und einem ausgeglichenen Verhältnis V liegt in der höheren Biegesteifigkeit im Vergleich zu anderen Cellulosefasern wie z.B. Viskose.

### Beispiele

In einer kontinuierlich arbeitenden Pilotanlage zur Herstellung von Cellulosefasern der Gattung Lyocell wurde eine Celluloselösung mit einem Cellulosegehalt von ca. 13% (Hersteller des Zellstoffes: Fa. Bacell) in an sich bekannter Weise durch Düsen versponnen und der Endtiter der Fasern durch die Einstellung des Verzugsverhältnisses (= Fadenabzugsgeschwindigkeit / Düsenlochaustrittsgeschwindigkeit jeweils in m/min) verändert.

Zur Herstellung von Fasern mit einem Titer bis ca. 3,25 wurde durch Düsenlöcher mit einem Durchmesser von 100 µm versponnen; zur Herstellung von Fasern mit einem höheren Titer wurde durch Düsenlöcher mit einem Durchmesser von 160 µm versponnen.

Von den erhaltenen Fasern wurde jeweils die Faserfestigkeit in konditioniertem Zustand FFk (cN/tex) sowie die Faserdehnung in konditioniertem Zustand FDk (%) gemäß den von der BISFA veröffentlichten "Testing methods viscose, modal, lyocell and acetate staple fibres and tows" ermittelt.

Aus den so ermittelten Werten für FFk und FDk wurde durch Division FFk (cN/tex) durch FDk (%) das Verhältnis V bestimmt.

Die folgende Tabelle 1 enthält die Zusammenfassung der Versuchsparameter und der erhaltenen Ergebnisse.

**Tabelle 1**

| Spinnmasse Cellulose (%) | Durchmesser Düse [µm] | Verzugsverhältnis | Titer (dtex) | FFk (cN/tex) | FDk (%) | FFk absolut (cN/tex* dtex) | Verhältnis V(FFk/FDk) |
|---|---|---|---|---|---|---|---|
| 12,0 | 100 | 17 | 0,92 | 45,7 | 16,6 | 42 | 2,75 |
| 13,0 | 100 | 13 | 1,30 | 41 | 15,2 | 53 | 2,70 |
| 13,0 | 100 | 9 | 1,71 | 37,6 | 14,8 | 64 | 2,54 |
| 13,5 | 100 | 5 | 3,17 | 33,8 | 12,6 | 107 | 2,68 |
| 13,0 | 160 | 13 | 3,25 | 37,5 | 12,8 | 122 | 2,93 |
| 13,5 | 160 | 7 | 5,73 | 29,1 | 11,4 | 167 | 2,55 |
| 13,7 | 160 | 2,7 | 13,00 | 30,8 | 14,3 | 400 | 2,15 |
| 13,5 | 160 | 2,6 | 15,70 | 27,6 | 14 | 433 | 1,97 |
| 13,5 | 160 | 2,1 | 17,20 | 31,2 | 15,1 | 537 | 2,07 |
| 13,5 | 160 | 1,8 | 19,20 | 30,6 | 16,7 | 588 | 1,83 |

Aus der Tabelle 1 wird ersichtlich, daß ab einem Titer von 6 dtex das Verhältnis V Werte von 2,2 oder weniger annimmt.

Dies wird insbesondere auch aus der Figur 1 ersichtlich, in welcher die Ergebnisse gemäß Tabelle 1 grafisch dargestellt sind.

Ein Grund für den Abfall des Verhältnisses V bei höheren Titern der Faser könnte darin liegen, daß die ermittelte Faserdehnung der Fasern bis zu einem Titer von ca. 6 dtex praktisch linear abnimmt, bei höheren Titern allerdings steigt.

Dies ist in der Figur 2 illustriert, in welcher die absolute Faserfestigkeit "FFk absolut" (FFk mal jeweiligem Fasertiter) und die Faserdehnung FDk gegen den Fasertiter aufgetragen sind. Während die absolute Faserfestigkeit linear mit steigendem Titer ansteigt, nimmt die Faserdehnung zunächst mit steigendem Titer ab, um bei höheren Titern wieder anzusteigen.

Tabelle 2 illustriert die hohe Biegesteifigkeit von Fasern der Gattung Lyocell gegenüber Viskosefasern.

Die Ermittlung der Biegesteifigkeit erfolgt nach einer von der Anmelderin entwickelten Methode. Der Messwert wird als titerbezogenes Verhältnis der Steigung von Kraft zu Weg über einen linearen Messbereich angegeben.

Zur Durchführung wird eine konditionierte Faser in einen Klemmbalken waagerecht eingespannt und mit einer Vorrichtung genau auf 5mm Länge abgeschnitten. Der Klemmbalken wird über einen elektrischen Antrieb mit konstanter Geschwindigkeit nach oben bewegt. Die Faser wird dabei gegen ein Sensorplättchen gedrückt, das an einem Kraftaufnehmer adaptiert ist. Je steifer eine Faser ist, desto höher ist die gemessene Kraft.

Aufgrund mangelnder Kalibriermöglichkeiten wird zur Berechnung der Biegesteifigkeit keine effektive Kraft angegeben. Es ist aber möglich, einen relativen Vergleich von Fasern in einem bestimmten Messbereich durchzuführen. Dabei wird die Steigung in einem linearen Messbereich der gemessenen Kraft pro Weg berechnet und auf den Titer der Faser bezogen.

**Tabelle 2**

| | Biegesteigung / dtex | |
|---|---|---|
| Titer (dtex) | Lyocell | Viskose |
| 1,3 | | 0,03 |
| 3,3 | 0,12 | 0,06 |
| 5,0 | | 0,11 |
| 6,7 | 0,22 | |
| 13,6 | 0,52 | |
| 17,0 | | 0,31 |

## Patentansprüche

1. Verwendung einer cellulosischen Faser der Gattung Lyocell, **dadurch gekennzeichnet, daß** das Verhältnis V der Festigkeit der Faser in konditioniertem Zustand FFk zur Faserdehnung in konditioniertem Zustand Fdk 2,2 oder weniger beträgt und dass der Titer der Faser 6 dtex bis 25 dtex beträgt, in Teppichen, textilen Bodenbelägen, Wandbelägen und/oder Dekormaterialien.

2. Verwendung nach Anspruch 1, **dadurch gekennzeichnet, daß** das Verhältnis V 2,0 oder weniger beträgt.

3. Verwendung nach Anspruch 1, **dadurch gekennzeichnet, daß** das Verhältnis V 1,8 oder weniger beträgt.

4. Verwendung nach einem der vorhergehenden Ansprüche, **dadurch gekennzeichnet, daß** das Verhältnis V zumindest 1 beträgt.

5. Verwendung gemäß einem der vorhergehenden Ansprüche, **dadurch gekennzeichnet, daß** der Titer der Faser 6,5 dtex oder mehr beträgt.

6. Verwendung gemäß Anspruch 5, **dadurch gekennzeichnet, daß** der Titer der Faser 12 dtex oder mehr, bevorzugt 15 dtex oder mehr, beträgt.

7. Verwendung gemäß einem der vorhergehenden Ansprüche, **dadurch gekennzeichnet, dass** die Faser in Form einer Stapelfaser vorliegt.

## Claims

1. The use of a cellulosic fibre of the Lyocell type, **characterized in that** the ratio V of the strength of the fibre in the conditioned state FFk to the fibre elongation in the conditioned state Fdk amounts to 2.2 or less and that the titre of the fibre amounts to 6 to 25 dtex, in carpets, textile flooring materials, wall linings and/or decoration materials.

2. The use according to claim 1, **characterized in that** the ratio V amounts to 2.0 or less.

3. The use according to claim 1, **characterized in that** the ratio V amounts to 1.8 or less.

4. The use according to any of the preceding claims, **characterized in that** the ratio V amounts to at least 1.

5. The use according to any of the preceding claims, **characterized in that** the titre of the fibre amounts to 6.5 dtex or more.

6. The use according to claim 5, **characterized in that** the titre of the fibre amounts to 12 dtex or more, preferably to 15 dtex or more.

7. The use according to any of the preceding claims, **characterized in that** the fibre is present in the form of a staple fibre.

## Revendications

1. Utilisation d'une fibre cellulosique du type Lyocell, **caractérisée en ce que** le rapport V de la ténacité de la fibre dans un état FFk conditionné à l'allongement de la fibre dans l'état Fdk conditionné vaut 2,2 ou moins et que le titre de la fibre vaut 6 dtex jusqu'à 25 dtex, dans les tapis, les revêtements de sol textiles, les parements muraux et/ou les matériaux de décoration.

2. Utilisation selon la revendication 1, **caractérisée en ce que** le rapport V vaut 2,0 ou moins.

3. Utilisation selon la revendication 1, **caractérisée en ce que** le rapport V vaut 1,8 ou moins.

4. Utilisation selon l'une quelconque des revendications précédentes, **caractérisée en ce que** le rapport V vaut au moins 1.

5. Utilisation selon l'une quelconque des revendications précédentes, **caractérisée en ce que** le titre de la fibre vaut 6,5 dtex ou plus.

6. Utilisation selon la revendication 5, **caractérisée en ce que** le titre de la fibre vaut 12 dtex ou plus, de préférence 15 dtex ou plus.

7. Utilisation selon l'une quelconque des revendications précédentes, **caractérisée en ce que** la fibre existe sous forme d'une fibre discontinue.
